# EUROPÄISCHE PATENTSCHRIFT

(11) **EP 2 214 850 B1**
(45) Veröffentlichungstag und Bekanntmachung des Hinweises auf die Patenterteilung: **18.11.2015**
(21) Anmeldenummer: 08854279.0
(22) Anmeldetag: 21.11.2008
(51) Int. Cl.: F02F 1/00, B22D 11/00, B22D 13/04, B22D 19/16, B22D 13/10, B22D 17/00

(54) **VERFAHREN ZUR HERSTELLUNG VON ZYLINDERLAUFBUCHSEN ZUM EINGIESSEN IN EINEN MOTORBLOCK**
METHOD FOR PRODUCING CYLINDER LINERS FOR INSERT CASTING USE OF A MOTOR BLOCK
PROCÉDÉ DE FABRICATION DES CHEMISES DE CYLINDRE DESTINÉ À ÊTRE COULÉ DANS UN BLOC MOTEUR

(30) Priorität: 28.11.2007 DE 102007057588
(43) Veröffentlichungstag der Anmeldung: 11.08.2010
(73) Patentinhaber: Daimler AG, 70327 Stuttgart (DE)
(72) Erfinder: HAUG, Tilmann, 89264 Weissenhorn (DE); STOCKER, Peter, 71560 Sulzbach (DE)
(74) Vertreter: JENSEN & SON
(86) Internationale Anmeldenummer: PCT/EP2008/008357
(87) Internationale Veröffentlichungsnummer: WO 2009/068132

(56) Entgegenhaltungen:
- EP-A- 1 110 644
- EP-A- 1 281 459
- WO-A-2004/014584
- DE-A1- 10 009 135
- DE-A1- 19 621 264
- DE-A1- 19 918 229
- DE-A1-102005 004 486
- DE-C1- 10 135 618
- JP-A- S5 815 741
- JP-A- 59 016 662
- JP-A- 2008 221 308
- US-A- 3 536 123

## Beschreibung

Die Erfindung betrifft ein Verfahren zur Herstellung einer Zylinderlaufbuchse zum Eingießen in einen Leichtmetallmotorblock, wobei die Zylinderlaufbuchse mindestens zwei unterschiedliche Materiallagen aus Leichtmetall aufweist.

Mit zunehmender Leistungsdichte moderner Verbrennungsmotoren steigen die Anforderungen an die Zylinderlaufflächen in den Zylindern stetig an, die hochverschleißfeste Werkstoffe erfordern. Gleichzeitig müssen die Verbrennungsmotoren den zunehmend höheren Anforderungen an die Gewichtseinsparung genügen, was die Fertigung durch Leichtbauwerkstoffe erforderlich macht.

Eine verbreitete Möglichkeit, den werkstoffseitig entgegenstehenden Anforderungen nachzukommen besteht darin, verschleißfeste Zylinderbuchsen in Leichtmetallzylinderblöcke einzugießen. Die Zylinderbuchsen bestehen dabei häufig aus Grauguss oder übereutektischen Al-Legierungen, die in einen Aluminium-Zylinderblock eingegossen sind.

Für eine weitere Steigerung der Motorleistungsdichte unter dem Aspekt des Leichtbaus sind derartige Al-Zylinderlaufbuchsen nicht mehr geeignet, da sie nicht die erforderliche Festigkeit bei gleichzeitig guten Laufeigenschaften aufweisen. Dies zeigt sich insbesondere bei Zylinderkurbelgehäusen aus Al- oder Mg-Druckgusslegierungen, bei denen aufgrund der geringeren Festigkeiten der Druckgusslegierungen die Zylinderbuchsen ihrerseits eine hohe Festigkeit aufweisen müssen. Wird für die Zylinderbuchsen festes Leichtmetall verwendet treten Defizite bei der erforderlichen Verschleißfähigkeit auf.

Eine weitere Verbesserung der Verschleißfähigkeit wird beispielsweise erreicht, indem die Lauffläche von Zylinderbuchsen zusätzlich mit einer verschleißbeständigen Beschichtung versehen wird. Beispielsweise sind aus der DE 103 08 562 B3 Zylinderlaufbuchsen für Verbrennungskraftmaschinen mit einem Grundkörper mit einer Verschleißschutzbeschichtung auf dem Grundkörper der Zylinderlaufbuchse bekannt. Diese Beschichtung besteht aus mindestens einer Schichtenlage auf Basis einer hochfesten Eisenlegierung mit Kohlenstoff und Sauerstoff oder auf Basis von TiO₂, wobei die Verschleißschutzschicht martensitische Phasen aufweist und Oxide bildet. Bevorzugtes Beschichtungsverfahren ist das Hochgeschwindigkeits-Flammspritzen (HVOF).

Aus der DE10135618 A1 ist weiteres Verfahren zur Herstellung von Zylinderlaufbahnen aus Al-Si-Laufbahnen, mit gesteigerter Verschleißfestigkeit bekannt. Dabei wird zumindest ein Verfahrensschritt einer Feinbearbeitung vorgesehen, während dem eine mechanische Randschichtverfestigung durchgeführt wird.
Die WO 2004/014584 A1 offenbart ein Verfahren zum Herstellen eines Gussverbunds von zylindrischen Hohlprofilen und das Eingießen des Gussverbunds in einen Zylinderblock bzw. Kurbelgehäuse eines Verbrennungsmotors. Zunächst wird durch Sprühkompaktieren, Warmstrangpressen und Warmumformen ein zylindrisches Hohlprofil gefertigt, das aus einer Leichtmetall-Legierung mit eingelagerten Hartphasen besteht. Dieses Hohlprofil wird darauf von einer Leichtmetall-Legierung ohne eingelagerte Hartphasen umgossen. Darauf wird dieser Gussverbund in einer den Zylinderblock formenden Gießform positioniert und mit Leichtmetallwerkstoff umgossen. Die DE 100 09 135 A1 sieht Laufbuchsen zum Eingießen in Zylinderblöcke vor, mit mindestens einer äußeren Rauhgussoberfläche im Bereich ihres Eingusses in den Zylinderblock. Die Rauhgussoberfläche ist mit einem dünnen Zinküberzug an den einzugießenden Flächen versehen.

DE 196 21 264 A1 offenbart ein Verfahren zur Herstellung einer Zylinderbüchse aus einer Aluminium-Siliziumlegierung für einen Verbrennungsmotor. Im Bereich der Lauffläche der Zylinderbüchse liegt ein erhöhter Silizium-Gehalt vor. Hierzu wird ein Kern mit zylindrischer Form in eine siliziumhaltige übereutektische Aluminiumbasis-Legierungsschmelze getaucht und zur Erzeugung einer hochsiliziumhaltigen Randschale auf dem Kern eine Relativbewegung zwischen Kern und Schmelze erzeugt

Aus der EP 1 281 459 A2 ist ein Thixospritzgießverfahren zur Herstellung von Teilen, beispielsweise einer Zylinderlaufbuchse mit einer harten verschleißfesten Innenlauffläche mit gradierter Legierungszusammensetzung bekannt.

Die US 3,536,123, die JP 590 166 62 A1 und die JP 2008 221 308 A1 sehen für die Herstellung eines Zylinderliners Zentrifugalverfahren vor. Dabei wird entweder eine hoch-Silizium-haltige Aluminiumlegierung oder eine Al-Legierung mit Verstärkungsmaterial in einer Zentrifuge behandelt, wodurch sich ein Zylinderliner bildet, dessen Innenseite einen höheren Siliziumgehalt oder Gehalt an Verstärkungsmaterial aufweist als dessen Außenseite.

Die EP 1 110 644 A1 beschreibt einen Zylinderblock mit einer gusseisernen Zylinderlaufbuchse, die in Aluminium oder eine Aluminiumlegierung eingegossen ist. Die Oberflächenrauhigkeit der Zylinderlaufbuchse wird kontrolliert eingestellt.

Die DE 10 2005 004 486 A1 offenbart eine Laufbuchse mit einem unteren Abschnitt und einem oberen Abschnitt, wobei die Laufbuchse in einem Motorblock durch Eingießen fixiert wird. Der untere Abschnitt der Laufbuchse ist von dem Motorblock fixiert, und der obere Abschnitt wenigstens teilweise umfangsmäßig von dem Motorblock frei angeordnet.

Die DE 19918229 A1 offenbart ein Stranggussverfahren, bei dem eine Zylinderlaufbuchse gegossen und dabei aufgrund von in die Schmelze eingetragener Scherbewegung die Schmelze feinkörnig und globulitisch zur Erstarrung gebracht wird.

In der JP 58 015 741 A1 wird ein Herstellungsverfahren für Zylinderliner vorgeschlagen, bei dem eine Innenlage aus hoch-Silizium-haltigem hypereutektoidem Aluminium mit einer weiteren Aluminiumlegierung umgossen wird.

Eine weitere Möglichkeit besteht darin die Zylinderbuchse aus übereutektischen Al-Legierungen mit hohem Gehalt an Si-Ausscheidungen herzustellen und die Lauffläche nach der Fertigstellung des Motorblocks, bzw. des Zylinderkurbelgehäuses in der Weise nachzubehandeln, dass die Siliziumkörner an der Lauffläche frei gelegt werden.

Die bekannten Verfahren haben den Nachteil, dass sie zum Teil aufwändig sind, mehrere Nachbearbeitungsschritte der Laufflächen, kostenintensive Beschichtungsverfahren für das Zylinderinnere und zum Teil teure Werkstoffe erfordern.

Aufgabe der Erfindung ist es daher kostengünstige Verfahren zur Herstellung von Zylinderbuchsen zum Eingießen in Kurbelgehäuse oder Zylinderblöcke aufzuzeigen, wobei die Zylinderblöcke eine verbesserte Festigkeit bei hoher Verschleißfestigkeit der Lauffläche aufweisen.

Die Lösung der erfindungsgemäßen Aufgabe ist ein Verfahren zur Herstellung einer Zylinderlaufbuchse zum Eingießen in einen Leichtmetallmotorblock, wobei die Zylinderlaufbuchse mindestens zwei unterschiedliche Materiallagen aus Leichtmetall mit unterschiedlicher Festigkeit aufweist, umfassend die Schritte:
- Überziehen der Innenseite von Aluminium-Rohren aus Al-Legierungen mit einer Materiallage aus einer lauffähigen AlSi-Legierung zur Bildung von einseitig beschichteten Rohren
- Extrudieren der Rohre unter Reduzierung der Wanddicke und Bildung roher Zylinderlaufbuchsen
- mechanische Nachbearbeitung der rohen Zylinderlaufbuchsen auf Endmaß.

Die verfahrensgemäße Zylinderlaufbuchse kann für einen Motorblock, bzw. Zylinderkurbelgehäuse mit eingegossener Zylinderbuchse verwendet werden, die aus mindestens zwei Materiallagen besteht, welche die beiden Funktionen hoher Festigkeit und hoher Verschleißfestigkeit bzw. guter Lauffähigkeit aufweisen. Dabei ist es von wesentlicher Bedeutung, dass die Laufbuchse einstückig aufgebaut ist. Die einstückigen Zylinderlaufbuchsen bestehen aus einem Buchsenkörper aus einer hochfesten Aluminiumlegierung oder einer durch Verstärkungsmittel verstärkten Aluminiumlegierung und die Laufbahn aus einer lauffähigen Al-Si-Legierung.

Die Erfindung fußt auf dem Prinzip in einer Laufbuchse die Eigenschaften Hochfest mit Verschleißfest zu verbinden. Als durchgängiger Werkstoff tritt dabei eine Al-Legierung auf, deren Zusammensetzung und Zusatzstoffe sich über die radiale Ausdehnung der Buchse ändern. Die Änderung der Zusammensetzung erfolgt mehr oder weniger kontinuierlich, beziehungsweise kann mit unterschiedlichen Stoffgradienten erfolgen. Außerhalb der Übergangs- oder Durchdringungsbereiche sind die Zusammensetzungen im Wesentlichen konstant, so dass diese Bereiche zweckmäßigerweise als Materiallagen definiert werden. Die Zylinderbuchse weist zumindest zwei Materiallagen auf, welche der Zylinderlauffläche und dem Buchsenkörper entsprechen.

Die Einstückigkeit der Zylinderbuchse hat den Vorteil, dass keine Unterbrechungen von Form- oder Stoffschluss vorliegen, wie diese beispielsweise bei Beschichtungen jedweder Art auftreten kann. Zudem wird eine durchgängige Al-Phase gebildet. Dies führt insbesondere zu einer hohen Wärmeleitfähigkeit der Buchse und einem Höchstmaß an physikalischer Kompatibilität der unterschiedlichen Materiallagen untereinander. Dies ist gerade im Vergleich mit beschichteten Zylinderlaufbuchsen ein großer Vorteil.

Der Motorblock in closed oder open-Deck Bauweise wird besonders bevorzugt aus Al- oder Mg-Druckgusslegierungen gefertigt. Die aus Aluminiumlegierung bestehende Zylinderbuchse, insbesondere der Buchsenkörper aus Aluminium zeigt aufgrund der sehr ähnlichen Materialien eine sehr gute Anbindung beziehungsweise Stoff und Formschluss zur Umgusslegierung.

Nach dem Eingießen in das Zylinderkurbelgehäuse trägt die Laufbahn bereits die erforderliche lauffähige bzw. verschleißfeste Materiallage und es ist keine zusätzliche Beschichtung mehr erforderlich. Die Nachbehandlung kann sich auf ein Feindrehen der Lauffläche beschränken. Bevorzugt sind die Laufbahnen im Motorblock aber glatt gehont, wobei die Si-Partikel in der Legierung verbleiben, so dass die Oberfläche der Laufbahn mit einer dünnen Al-Schicht oberhalb der Si-Körner bedeckt ist. Bevorzugt liegt die Dicke des Al-Überzugs im Bereich von 2-10 µm.

Die Zylinderlaufbuchse weist aufgrund der Verwendung einer hochfesten Al-Legierung für den Buchsenkörper eine hohe Stabilität auf, die auch höchste Verbrennungsdrücke im Zylinder zulässt, ohne dass hochfeste Al-Legierungen für den Umguss verwendet werden müssen. So sind auch kostengünstige Druckgusslegierungen für das Zylinderkurbelgehäuse anwendbar.

Für den Buchsenkörper kommen bevorzugt Knetlegierungen (auch Strangpresslegierungen genannt) oder Gusslegierungen zum Einsatz.

Die Aluminiumknetlegierungen für den Buchsenkörper werden typischerweise durch Platten- und Bandproduktion durch Warm- und Kaltumformen (Walzen, Strangpressen, Schmieden) hergestellt. Typische "naturharte" Aluminiumknetlegierungen sind: AlMg, AlMn, AlMgMn, AlSi Aushärtbare" Knetlegierungen. Typische aushärtbare Aluminiumknetlegierungen oder Strangpresslegierungen sind die Systeme AlMgSi, AlCuMg, AlZnMg, AlZnMgCu, zusammenfassend Al(Mg, Si, Mn, Cu und/oder Zn). Besonders geeignet sind die Legierungstypen 6100 (AlSi1MgMnCu), 4032 (AlSi12,5MgCuNi), 2016 (AlCu9SiMg), 2219 (AlCu6Mn), 2014·AlCu4SiMg, oder 2024 (AlCu4Mg). Des Weiteren sind die Zn-haltigen Legierungen vom Typ 7000 von Bedeutung. Sie sind zwar korrosionsempfindlicher aber dafür hochfest. Zudem bewirkt der Zn-Anteil eine reduzierte Schmelztemperatur wodurch beim Umguss der Zylinderlaufbahn ein besseres Anbindungsverhalten an die Druckgusslegierung erfolgen kann. Insbesondere sind Knetlegierungen mit Zugfestigkeiten von 500- 600 MPa und Streckgrenzen von 400-500 MPa der Legierungsreihe von AlZn4.5Mg1 bis AlZn8MgCu interessant.

Die Zylinderlaufbuchse kann dabei vereinzelt oder auch als Zylinderlinerpaket, d.h. zusammenhängende Zylinderbuchsen verwendet werden.

Zu den geeigneten Gusslegierungen für den Buchsenkörper der Zylinderlaufbuchse zählen insbesondere die Legierungen auf der Basis von AlCu4Ti oder AlCu4MgTi interessant, die eine Streckgrenze von 240-350 MPa und eine Zugfestigkeit von 350-420 MPa erreichen können. Des Weiteren ist der Legierungstyp AlCu4MgAgTi mit erreichbaren Streckgrenzen von 410-450 MPa und Zugfestigkeiten von 460-510 MPa gut geeignet.
Aufgrund der vergleichsweise niedrigen Werkstoffkosten ist auch AlMg5 oder AlMg5Si2Mn mit einer Streckgrenze um 150-200 MPa und einer Zugfestigkeit 250-300 MPa für den Buchsenkörper von großem Interesse. Auch die klassischen kostengünstigen Al-Gusslegierungen, wie bspw. AlSi8Cu3, AlSi9Mg, AlSi11Mg, oder AlSi12CuNiMg, können verwendet werden. Bei diesen weniger festen Al-Gusslegierungen kann der Nachteil geringerer Festigkeit gegebenenfalls durch die konstruktive Ausgestaltung wettgemacht werden. Beispielsweise sind vergleichsweise höhere Wanddicken des Buchsenkörpers realisierbar.
Die innere Materiallage entspricht der Zylinderlaufbahn. Für diese ist eine lauffähige Al-Si-Legierung vorgesehen. Dies sind insbesondere übereutektische Al-Si-Legierungen, bei denen Si-Ausscheidungen zu erhöhter Verschleißfestigkeit führen. Zu den bevorzugten Legierungen zur Bildung der Zylinderlaufbahn zählen die Legierungen auf der Basis von AlSi12CuMgNi, AlSi12Cu4Ni2Mg, AlSi18CuMgNi, oder AlSi25CuMgNi. Weiter bevorzugt ist eine AlSi9-13 Legierung, insbesondere mit Zusätzen von Cu, Mn, Fe, Ni und/oder Ti in einer Menge unterhalb 3 Gew.%
Eine weitere Ausgestaltung sieht vor, die Zylinderbuchse mit in den Legierungen gebundenem Zusatzmaterial zu versehen. Die Zylinderbuchse kann durch Verstärkungsmaterial aus Fasern oder Partikeln weiter verstärkt werden. Die Zusatzmaterialien haben dabei die Aufgaben den Buchsenkörper zu verstärken oder die Verschleißfestigkeit und Laufeigenschaften der Zylinderlaufbahn zu verbessern.
Durch das Einbringen von Verstärkungspartikeln oder Verstärkungsfasern, mit deutlich höherem E-Modul wie z.B. SiC kann der E-Modul in der tragenden Buchse deutlich angehoben werden. Dies hat Vorteile bezüglich des Verzuges im Betrieb und wirkt sich damit vorteilhaft bzgl. Treibstoff- und Ölverbrauch aus. Durch den Aufbau der einstückigen Buchse mit mehreren Materiallagen oder Materialgradienten kann sichergestellt werden, dass die Verstärkungsmaterialeien, bspw. die SiC Partikel zur E-Modulsteigerung, nicht im Laufbahnbereich vorhanden sind. Dort würden sich sonst Probleme bzgl. Bearbeitbarkeit der Laufbahn und Verschleiß der Reibungspartner, also Kolbenring oder Kolben ergeben.

Es können gleichzeitig unterschiedliche Zusatzmaterialien eingesetzt werden, um beide Effekte gleichzeitig zu erreichen.

Als Zusatzmaterial für die Verstärkung des Buchsenkörpers sind die Verstärkungsmaterialien Si₃N₄, TiC, ZrO₂ und/oder SiC bevorzugt. Diese können als Partikel, insbesondere als Verstärkungsfasern eingesetzt werden.
Als Zusatzmaterial für die Verbesserung der Laufbahn sind insbesondere Si-Partikel von Bedeutung.

Innerhalb der Zylinderbuchse gehen die unterschiedlichen Al-Legierungen mit Zusatzmaterial von Buchsenkörper und Laufbahn bzw., Lauffläche ineinander über, indem sich die Legierungszusammensetzungen gradientenförmig ändern, wobei das Al als durchgängige Phase erhalten bleibt.

Der Motorblock kann zwischen dem Buchsenkörper und dem Umgussmaterial eine mehr oder weniger dick ausgeprägte Zwischenschicht aufweisen. Hierbei handelt es sich um eine Mischzone aus Zylinderbuchsenmaterial und dem Umgussmaterial. Eine derartige Zwischenlage wird insbesondere dann beobachtet, wenn die Zylinderbuchse vor dem Eingießen eine äußere Beschichtung oder eine äußere Materiallage aufweist. Diese Schicht oder Lage werden zum Zwecke der besseren Anbindung bzw. des verbesserten Stoffschlusses zwischen der Zylinderbuchse und dem Umgussmaterial aufgebracht. Hierbei sind beispielsweise Beschichtungen aus Zn- oder Sn-Legierungen bekannt.
Die Zylinderlaufbuchse zum Eingießen in einen Leichtmetallmotorblock weist mindestens zwei unterschiedliche Materiallagen unterschiedlicher Festigkeit und Verschleißfestigkeit auf, wobei die Zylinderlaufbuchse einstückig aus einem Buchsenkörper aus einer hochfesten Aluminiumlegierung oder einer durch Verstärkungsmittel verstärkten Aluminiumlegierung und einer Laufbahn aus einer weniger festen lauffähigen Al-Si-Legierung gebildet ist.
Der Aufbau einer Zylinderbuchse im Querschnitt ist schematisch in Fig. 1 aufgezeigt. Die Größenverhältnisse sind zur Verdeutlichung verändert.
Dabei zeigt die Fig.1 eine Zylinderlaufbuchse (1), eine Zylinderlaufbahn (2), einen Buchsenkörper (3) und eine Materialaußenlage (4).
Die Materiallagen gehen gradientenförmig ineinander über. Dabei sind die Gradienten bevorzugt sehr steil, so dass ein ausgeprägter schichtartiger oder Lagenartiger Aufbau mit einer Zylinderlaufbahn (2) und einem Buchsenkörper (3) resultiert. Die Dicke der nicht gradierten Lage aus der hochfesten Aluminiumlegierung liegt bevorzugt oberhalb 3 mm.
Eine bevorzugte Ausgestaltung sieht einen Buchsenkörper (3) aus partikelverstärkter oder unverstärkter AlSi12, AlCu4Ti, AlCu4MgTi oder AlZn4.5Mg1 bis AlZn8MgCu und eine die Zylinderlaufbahn (2) bildende innere Materiallage aus einer der Gusslegierung AlSi17, AlSi18CuMgNi oder AlSi25CuMgNi vor.
Eine weitere Variante der Zylinderlaufbuchse sieht eine Materialaußenlage (4) vor. Dabei kann es sich um Beschichtungen zur Verbesserung des Umgussprozesses handeln.

In bevorzugter Ausgestaltung der Erfindung sind die Zylinderlaufbahn (2) und die Materialaußenlage aus derselben Legierung.

In einem möglichen Verfahren zur Herstellung einer Zylinderbuchse zum Eingießen in einen Leichtmetallmotorblock, wobei die Zylinderlaufbuchse mindestens zwei unterschiedliche Materiallagen aus Leichtmetall mit unterschiedlicher Festigkeit aufweist, wird die Schleudergusstechnik verwendet. Dabei ist vorgesehen, das Schleudergießen einer Al-Legierung mit Si-Partikeln in der Weise vorzunehmen, dass sich die Si-Partikel im Innenbereich unter Bildung einer lauffähige Al-Si-Legierung anreichern und im Außenbereich unter Bildung einer festen Aluminiumlegierung abreichern. Diese Phasentrennung und Bildung eines Si-Gradienten ist möglich, da sich Si und die Al-Legierung hinsichtlich ihrer Dichte deutlich voneinander unterscheiden. Durch die Zentrifugalkräfte beim Schleudern können die spezifisch leichteren Si-Partikel nach oben aufschwimmen, bzw. sich anreichern.

Dieses Prinzip der dichteabhängigen Gradientenbildung kann auch für weiteres Zusatzmaterial in Partikel und/oder Faserform genutzt werden. Bevorzugt weist die zu schleudernde Al-Legierung zusätzlich keramische Verstärkungspartikel mit einer höheren Dichte als die Al-Legierung auf, die sich beim Schleudergießen im Außenbereich anreichern. Zu den bevorzugten Verstärkungspartikeln zählen SiC, TiC, Si₃N₄ und/oder ZrO₂.

Eine geeignete Kombination aus spezifisch leichteren und schwereren Partikeln ist beispielsweise durch Si und SiC gegeben. Durch die Dichteunterschiede sammeln sich bei übereutektischer AlSi-Legierung mit SiC-Partikeln die Si-Partikel bevorzugt innen und die SiC-Partikel bevorzugt außen an. Das bedeutet, dass das Si als Verbesserung der Laufbahn genutzt werden kann, während der SiC-Gehalt zum Außenrand zunimmt und damit die Steifigkeit des Buchsenkörpers erhöht.

Beim Schleuderguss kann durch Einbringung einer geeigneten Schlichte oder Werkzeuggeometrie eine Aufrauhung der Außenfläche der Zylinderbuchse erreicht werden. Dies hat den Vorteil, dass analog der bekannten Grauguss-Rauhgussbuchsen eine Rauhgussoberfläche an der Buchsenaußenhaut aufgebaut werden kann, die zur Anbindung an den Druckguss sehr vorteilhaft ist, da neben einer metallischen Verbindung auch ein hoher Grad an mechanischer Verklammerung der Buchse zum Druckgusswerkstoff erzielt werden kann.

Eine erfindungsgemäße Ausgestaltung des Verfahrens sieht ein Gießverfahren mit mindestens den folgenden Schritten vor:
- Überziehen der Innenseite von Aluminium-Rohren aus festen Al-Legierungen mit einer Materiallage aus einer lauffähigen AlSi-Legierung zur Bildung von einseitig beschichteten Rohren
- Extrudieren der Rohre unter Reduzierung der Wanddicke und Bildung roher Zylinderlaufbuchsen
- mechanische Nachbearbeitung der rohen Zylinderlaufbuchsen auf Endmaß.

Das Überziehen des Al-Rohrs erfolgt dabei bevorzugt durch Angießen von Aluminiumlegierung. Ebenso sind aber auch andere Verfahren geeignet. Dieser Verfahrensschritt kann auf kostengünstige und einfache Prozesse zurückgreifen, da nicht auf Maß gefertigt werden muss. Selbst die Verbindung zwischen den beiden Lagen kann lückenhaft sein, da der darauf folgende Schritt der Coextrusion ein mechanisches Legieren bzw. eine feste Verbindung der Materiallagen untereinander bewirkt.

Die Aluminium-Rohre können zusätzlich außen mit einer Materiallage (Materialaußenlage (4)) aus einer Al-Legierung versehen werden. Bevorzugt ist diese im Wesentlichen die gleiche Zusammensetzung, wie die Aluminium- oder Magnesium-Druckgusslegierung für den Motorblock.

Das Überziehen des Al-Rohres kann auch durch Tauchen in eine AlSi-Legierungsschmelze erfolgen, so dass der Buchsenkörper beidseitig mit einer AlSi-Legierung überzogen ist.

Im nächsten Verfahrensschritt wird das beschichtete Rohr extrudiert, wobei die Wanddicke reduziert wird. Dabei erfolgt durch den hohen Druck eine feste mechanische Verbindung und ein verschweißen der unterschiedlichen Werkstofflagen.

Die durch Coextrusion gebildete rohe Zylinderlaufbuchse mit mindestens zwei Materiallagen wird darauf mechanisch nachbearbeitet, um das Endmaß einzustellen.

Die Aluminium-Rohre werden bevorzugt aus Knetlegierungen, insbesondere strangepressten Knetlegierung oder aus Al-Gusslegierungen mit Partikelverstärkung gebildet.

Eine weitere Möglichkeit zur Herstellung einer Zylinderlaufbuchse zum Eingießen in einen Leichtmetallmotorblock, mit einer inneren Materiallage aus einer lauffähigen AlSi-Legierung und eine äußere Materiallage aus einer festen Al-Legierung sind Verbundgießverfahren, bei denen unterschiedliche Gießschmelzen gleichzeitig vergossen werden.
Die Zylinderlaufbuchse kann mittels geschichtetem oder gradiertem Co-Thixocasting in Strangform oder Co-Strangguß mit den unterschiedlichen Al-Legierungen erfolgen.

Die lauffähigen AlSi-Legierungen zeichnen sich dadurch aus, dass sie kristalline und relativ grobe Si-Ausscheidungen im Gefüge enthalten. Die Si Kristalle sind für die Erhöhung der Verschleißfestigkeit von großer Bedeutung.

Eine bevorzugte Weiterbildung der Erfindung sieht vor, nach dem Eingießen der Zylinderlaufbuchse in einen Leichtmetallmotorblock ein Strukturhonen der Lauffläche durchzuführen. Das Strukturhonen soll dabei möglichst die Endbearbeitung der Oberfläche darstellen.

Idealerweise wird gegenüber der heutigen Technik diese feingedrehte Laufbahn möglichst glatt gehont, d.h. die tragenden Si-Partikel oder intermetallischen Phasen werden nicht mechanisch oder chemisch freigelegt sondern verbleiben mit einem sehr dünnen Überzug von Aluminium (2-10um). Dies ermöglicht eine deutliche Reduktion der Reibwerte und damit der Reibleistung. Um ein Fressen der Kolben/Kolbenringe auf einer derartigen Laufbahn zu vermeiden wird eine feine Strukturhonung, z.B. eine Spiralhonung eingebracht (feine Riefen in Siralform eingebracht), die für das erforderliche Ölrückhaltevolumen sorgen. Des Strukturhonen wird somit genutzt, Ölrückhaltetaschen, bzw. Ölreservoirs für das Motoröl zu bilden. Diese sind insbesondere als feine Riefen oder Rillen ausgebildet, die typischerweise spiralförmig verlaufen.

Die Motorblöcke mit strukturgehonten Laufflächen werden bevorzugt in Kombination mit Kolben eingesetzt, die gleitbeschichtete Kolbenringe aufweisen. Besonders bevorzugt ist die Kombination aus strukturgehonten Laufflächen mit Kolben, die DLC-beschichtete Kolbenringe aufweisen. Unter DLC sind Diamond-Like-Carbon Beschichtungen zu verstehen, also insbesondere aus der Gasphase abgeschiedene diamantartige Schichten. Der Vorteil dieser Kombination ist, dass die bei hohen Kolben-Beanspruchungen gefürchtete Material-Verschweißung zwischen den Kolbenringen und dem Al der Lauffläche erheblich vermindert wird. Insbesondere ist es somit unschädlich, dass die Si-Kristalle nicht besonders freigelegt sind. Während bisher nach dem Honen in einem weiteren Verfahrensschritt über die Si-Kristalle verschmiertes oder verteiltes Al wieder entfernt werden musste, kann bei der bevorzugten Kombination mit DLC-beschichteten Kolbenringen darauf verzichtet werden.

Durch den Einsatz von beschichteten Kolbenringen, insbesondere DLC-beschichteten, wird sichergestellt, dass ein Fressen vermieden wird. Es hat sich gezeigt, dass mit DLC beschichtete Kolbenringe, die Fresssicherheit von den strukturgehonten AlSi-Laufbahnen, bei denen die Si-Partikel nicht freigelegt wurden um ca. 100% verbessert wurden.

## Patentansprüche

1. Verfahren zur Herstellung einer Zylinderlaufbuchse (1) zum Eingießen in einen Leichtmetallmotorblock, wobei die Zylinderlaufbuchse (1) mindestens zwei unterschiedliche Materiallagen aus Leichtmetall mit unterschiedlicher Festigkeit aufweist,
umfassend die kennzeichnenden Schritte:
- Überziehen der Innenseite von Aluminium-Rohren aus Al-Legierungen mit einer Materiallage aus einer lauffähigen AlSi-Legierung zur Bildung von einseitig beschichteten Rohren
- Extrudieren der Rohre unter Reduzierung der Wanddicke und fester Verbindung der Materiallagen
- mechanische Nachbearbeitung der rohen Zylinderlaufbuchsen (1) auf Endmaß.

2. Verfahren nach Anspruch 1,
**dadurch gekennzeichnet, dass**
die Aluminium-Rohre zusätzlich außen mit einer Materiallage aus einer Al-Legierung, die die gleiche Zusammensetzung aufweist, wie die Aluminium- oder Magnesium-Druckgusslegierung für den Motorblock, überzogen wird.

3. Verfahren nach einem der Ansprüche 1 oder 2,
**dadurch gekennzeichnet, dass**
mindestens eine der Materiallagen durch Umgießen oder Angießen auf das Aluminium-Rohr aufgebracht wird.

4. Verfahren nach einem der Ansprüche 1 bis 3,
**dadurch gekennzeichnet, dass**
die Aluminium-Rohre ausgewählt werden aus Knetlegierungen oder strangepressten Knetlegierungen,
oder aus Al-Gusslegierungen mit Partikelverstärkung.

## Claims

1. Method for producing a cylinder liner (1) for casting into a light alloy engine block, the cylinder liner (1) having at least two different material layers made of light alloys of different strength,
the method comprising the characterising steps of:
- coating the inside of aluminium tubes made of aluminium alloys with a material layer made of an AlSi alloy capable of running to form tubes coated on one side,
- extruding the tubes while reducing their wall thickness and securely joining the material layers,
- mechanical reworking of the unfinished cylinder liners (1) to final dimensions.

2. Method according to claim 1,
**characterised in that**
the aluminium tubes are in addition externally coated with a material layer made of an Al alloy which has the same composition as the aluminium or magnesium die-casting alloy for the engine block.

3. Method according to claim 1 or 2,
**characterised in that**
at least one of the material layers is applied by casting around or onto the aluminium tube.

4. Method according to any of claims 1 to 3,
**characterised in that**
the aluminium tubes are selected from wrought alloys or extruded wrought alloys or from Al casting alloys with particle reinforcement.

## Revendications

1. Procédé de fabrication d'une chemise de cylindre (1) destinée à être coulée dans un bloc moteur en métal léger, la chemise de cylindre (1) présentant au moins deux couches de matériau en métal léger présentant une résistance différente, comprenant les étapes consistant à :
- recouvrir la face intérieure de tubes en aluminium fabriqués à partir d'alliages Al comportant une couche de matériau d'un alliage AlSi fluide afin de former des tubes recouverts d'un seul côté
- extruder les tubes par réduction de l'épaisseur de paroi et par liaison à demeure des couches de matériau
- post-traiter mécaniquement les chemises de cylindre (1) brutes à leur dimension finale.

2. Procédé selon la revendication 1, **caractérisé en ce que** la face extérieure des tubes en aluminium est en outre recouverte d'une couche de matériau en alliage Al, qui présente la même composition que l'alliage de coulée sous pression de magnésium ou d'aluminium pour le bloc moteur.

3. Procédé selon l'une quelconque des revendications 1 ou 2, **caractérisé en ce qu'**au moins l'une des couches de matériau est appliquée sur le tube en aluminium par enrobage ou par moulage par coulée.

4. Procédé selon l'une quelconque des revendications 1 à 3, **caractérisé en ce que** tes tubes en aluminium sont sélectionnés parmi des alliages de corroyage ou des alliages de corroyage extrudés, ou encore des alliages de fonderie d'Al renforcés par des particules.
